# EUROPÄISCHE PATENTSCHRIFT

(11) **EP 1 132 161 B1**
(45) Veröffentlichungstag und Bekanntmachung des Hinweises auf die Patenterteilung: **04.05.2005**
(21) Anmeldenummer: 01105743.7
(22) Anmeldetag: 08.03.2001
(51) Int. Cl.: B22D 11/12

(54) **Verfahren zum Stranggiessen von Brammen, und insbesondere von Dünnbrammen**
Process for continuous casting slabs, especially thin slabs
Procédé pour la coulée continue de brames, en particulier de brames minces

(30) Priorität: 10.03.2000 DE 10011689
(43) Veröffentlichungstag der Anmeldung: 12.09.2001
(73) Patentinhaber: SMS Demag AG, 40237 Düsseldorf (DE)
(72) Erfinder: Streubel, Hans, 40699 Erkrath (DE)
(74) Vertreter: Valentin, Ekkehard, Dipl.-Ing.

(56) Entgegenhaltungen:
- EP-A- 0 834 364
- EP-B- 0 177 796
- DE-A- 4 138 740
- DE-A- 4 338 805
- DE-A- 4 436 328
- US-A- 4 519 439

## Beschreibung

Die Erfindung betrifft ein Verfahren zum Stranggießen von Brammen, und insbesondere von Dünnbrammen, in einer Stranggießanlage mit einer Strangführung, umfassend unterhalb einer Kokille im lichten Abstand einstellbare Strangführungssegmente, insbesondere mit Rollenpaaren, wobei zur Verminderung von Seigerungen und Kemporositäten der Gießstrang im Bereich seiner Resterstarrung durch Anstellung der Strangführungssegmente in der Dicke reduziert wird (Soft-Reduction).

Bei einem bekannten Verfahren (DE 41 38 740 A1) durchläuft der Strang eine Soft-Reduction-Strecke bei deren Eintritt er noch nicht durcherstarrt ist, an deren Ende er jedoch durcherstarrt sein soll, wofür u. a. die Gießgeschwindigkeit einen wesentlichen Betriebsparameter darstellt. Im Bereich der Enderstarrung wird dabei eine Dickenreduktion bspw. für Dünnbrammen zwischen 0,5 und 3 mm pro Meter Gießlänge durchgeführt. Dazu werden in der Soft-Reduction-Strecke die Rollenpaare einzelner Segmente über das Schrumpfverhalten des Stranges hinausgehend enger eingestellt, um im Bereich der Resterstarrung eine Verbesserung der Strang-Innenqualität zu erreichen.

Die EP 0 834 364 beschreibt ein Verfahren und eine Vorrichtung für Hochgeschwindigkeits-Stranggießanlagen mit einer Strangdickenreduktion während der Erstarrung, wobei Schmelze vorzugsweise in eine oszillierende Kokille gegossen und der Strangquerschnitt linear über eine Mindestlänge der Strangführung unmittelbar unter der Kokille, dem sogenannten Gießwalzen, reduziert wird, mit sich anschließender weiterer Strang-Reduktion über die restliche Strangführung, der "Soft-Reduction", bis maximal unmittelbar vor der Enderstarrung bzw. Sumpfspitze. Durch diese verfahrenstechnischen Maßnahmen wird die Deformationsdichte der Strangquerschnittsreduktion so vorgegeben, dass die kritische Deformation der Strangschale unter Berücksichtigung der hohen Gießgeschwindigkeit und Stahlgüte nicht überschritten wird.

Die EP 0 177 796 B1 offenbart ein Verfahren zum Führen und Richten eines Gießstranges im Richt- und Auslaufbereich einer Bogenstranggießanlage, wobei gegenüberliegend angeordnete Rollen von einer Federkraft gegen den ferrostatischen Druck des Gießstranges in einem dem Gießverfahren entsprechenden Abstand gehalten werden. Dabei wird ein Gießstrangbereich erhöhter Festigkeit wegverfolgt und bei dessen Durchlauf zwischen gegenüberliegenden Rollen wird die jeweilige Federkraft durch eine geringere Zusatzkraft reduziert. Dieser Vorschlag, nämlich den lichten Abstand bzw. die Maulweite über Hydraulikzylinder mit eingebauter induktiver Wegemessung und Servoventilen stufenlos einzustellen, erfordert eine rechnerische oder messtechnische Ermittlung der Lage der Sumpfspitze.

Die in Stranggießanlagen entsprechend den vorgenannten Dokumenten und den darin beschriebenen Verfahren und Anlagen hergestellten Brammen oder Blöcke dienen als Ausgangsmaterial für Walzwerksprodukte zum Erzeugen von Blechen oder Bändern.

Um beim Stranggießen, insbesondere von Dünnbrammen, Seigerungen im Strang zu verringern und ein vergleichsweises optimales Gefüge zu erzielen, wird in der Strangführungs-Strecke der Anlage im Bereich der Enderstarrung zwecks Dickenreduktion, z. B. zwischen 0,5 und 3 mm pro Meter Strang, das Oberjoch eines Strangführungssegmentes mit den darin gelagerten Rollen zwischen Einlauf und Auslauf schräg angestellt, so dass auslaufseitig eine kleinere Maulweite als einlaufseitig vorhanden ist. Dabei wird vielfach der Strang im Bereich der Resterstarrung in der Dicke einschließlich der bereits durcherstarrten Kantenbereiche reduziert. Dies führt jedoch zu einer unnötig erhöhten Belastung von Rollen und ihren Lagerungen, ohne dass hierbei die Gefüge-Innenqualität im Kantenbereich des Stranges beeinflusst wird.

Ausgehend von diesen Zusammenhängen und den sich daraus ergebenden Erkenntnissen beim Stand der Technik liegt der Erfindung die Aufgabe zugrunde, ein effektives Verfahren zur Verbesserung des Strang-Innengefüges in dessen Reduktionsbereich der Resterstarrung unter Vermeidung erhöhter Rollen- und Lagerbelastung anzugeben, welches hauptsächlich auf die mittleren Partien des Stranges einwirkt und die bereits durcherstarrten, Randpartien des Stranges bei der Verdichtungsarbeit ausspart.

Zur Lösung der Aufgabe wird mit der Erfindung bei einem Verfahren der im Oberbegriff von Anspruch 1 genannten Art vorgeschlagen, dass der Gießstrang vor dem Bereich der Soft-Reduction-Strecke durch entsprechende Maulweiten-Einstellung der Segmente infolge des ferrostatischen Innendrucks mit einer gezielten Ausbauchung versehen wird, und dass die Ausbauchung in der Segmentführung der Soft-Reduction-Strecke ganz oder teilweise auf die Strangdicke zurückgedrückt wird, in der die Resterstarrung stattfindet.

Damit wird im Vergleich zum Stand der Technik und den bisherigen Verfahrenskonzepten bei gleicher Dickenreduzierung und Kernverdichtung eine geringere Krafteinwirkung erforderlich, und die Rollen- bzw. Lagerbelastung verringert, was der gesamten Stützkonstruktion der Strangführung zugute kommt und darüber hinaus die Strangqualität infolge verminderter Seigerungen und Kernporositäten signifikant verbessert bzw. bei unveränderter Krafteinwirkung eine größere Dikkenreduzierung und Kernverdichtung ergibt.

Eine Ausgestaltung des Verfahrens sieht vor, daß der Gießstrang vor dem Bereich der Soft-Reduction-Strecke bei veränderlich einstellbarer Maulweite der Segmente in wenigstens einem Segment zuerst in einen Streckenbereich sich verringernder Maulweite im kernflüssigen Bereich reduziert wird ("Liquid-Core-Reduction") und anschließend einen Streckenbereich sich vergrößernder Maulweite durchläuft, und danach in weiteren Segmenten in eine bis zur Sumpfspitze reichende Soft-Reduction-Strecke einmündet.

Weitere Ausgestaltungen des Verfahrens sind entsprechend den Unteransprüchen vorgesehen.

Einzelheiten, Merkmale und Vorteile der Erfindung ergeben sich aus der nachstehenden Erläuterung eines in den Zeichnungen schematisch dargestellten Ausführungsbeispiels. Es zeigen:
- Figur 1: in rein schematischer Darstellung einen Anfangsbereich einer Strangführung unterhalb einer Kokille nach dem Stand der Technik lediglich mit einer Soft-Reduction-Strecke;
- Figur 2: ein Stück einer Strangführung unterhalb einer Kokille mit sowohl einer Liquid-Core-Reduction-Strecke und einen anschließenden Bereich mit einer Soft-Reduction-Strecke;
- Figur 3: Querschnittskontur des Gießstranges

In der Figur 1 befindet sich unterhalb der Kokille 1 ein Stück einer Strangführung mit den Segmenten 2.1, 2.2 und 2.3. Das Segment 2.2 ist unterteilt in die Segmentbereiche 2.2a und 2.2b. Alle Segmente weisen Führungsrollen 3, 3' auf und sind im lichten Abstand zueinander einstellbar.

Zur Vermeidung von Seigerungen im Strang 4 bei dessen Erstarrung sowie zur Erzielung eines dichten Gefüges wird bei diesem in einer Soft-Reduction-Strecke III der Strangführung 20 im Bereich der Enderstarrung eine Dickenreduzierung mit einer Marge zwischen 0,5 und 3 mm pro Meter durchgeführt.

Im Stammbaum des Gießstranges 4 der Figur 1 ist dargestellt, daß der Gießstrang vor dem Bereich der Soft-Reduction-Strecke III durch entsprechende Maulweiten-Einstellung der Rollen 3, 3' nach vor dem Bereich der Soft-Reduction-Strecke III gezielt eine Ausbauchung 5 erhält, wonach die Ausbauchung 5 in der konisch angestellten Rollenführung der Soft-Reduction-Strecke III auf diejenige Strangdicke reduziert wird, in der die Resterstarrung stattfindet.

Damit wird ein effektives Verfahren zur Reduzierung von Seigerungen und zur Verdichtung des Strang-Innengefüges in dessen Reduktionsbereich der Resterstarrung unter Vermeidung erhöhter Rollen- und Lagerbelastung angegeben, welches hauptsächlich auf die noch nicht vollständig durcherstarrten, insbesondere mittleren Partien des Stranges einwirkt und das die bereits durcherstarrten Randpartien bei der Verdichtungsarbeit ausspart.

In Fig. 2 ist eine Ausgestaltung des Verfahrens nach der Erfindung dargestellt, wonach der Gießstrang 4 vor dem Bereich der Soft-Reduction-Strecke bei veränderlich einstellbarer Maulweite (W) der Rollen 3, 3' zuerst eine parallele Strecke 1 unterhalb der Kokille 1 in wenigstens einem ersten Segment 2.1 durchläuft. In einem folgenden Segment 2.2 wird zuerst in einem Streckenbereich 2a sich verringemder Maulweite (-W) eine "Liquid-Core-Reduction" durchgeführt, anschließend durchläuft der Gießstrang einen Streckenbereich IIb sich vergrößernder Maulweite (+W). Danach mündet der Gießstrang 4 in weiteren Segmenten 2.3 bis 2.4 bzw. 2.5 (nicht gezeigt) in eine bis zur Sumpfspitze reichende Soft-Reduction-Strecke III ein. Der Bereich vergrößerter Maulweite +W der Strecke IIb der Figur 2 ist zwischen den Bereichen von Liquid-Core-Reduction (IIa) und Soft-Reduction III angeordnet.

Eine Ausgestaltung des Verfahren nach der Erfindung sieht vor, dass die Maulweite W vor dem Bereich der Soft-Reduction III linear vergrößert wird. Es kann aber auch von der Maßnahme Gebrauch gemacht sein, dass die Maulweite W vor dem Bereich III der Soft-Reduction nicht-linear vergrößert wird.

Von Vorteil ist, dass bei der Herstellung von Dünnbrammen zur Vermeidung einer kritischen Deformation der Strangschale die Vergrößerung der Maulweite W zwischen 1 und 8 mm eingestellt wird.

Dagegen kann bei der Herstellung üblicher Brammen mit Brammendicken von bspw. 250 mm und mehr eine Vergrößerung der Maulweite (+W) zwischen 3 und 20 mm eingestellt werden.

In Fig. 3 ist der Gießstrang im Querschnitt dargestellt. Die beidseitige Ausbauchung 5 entsteht durch eine vergrößerte Maulweiteneinstellung vor dem Bereich der Soft-Reduction-Strecke III. Diese Ausbauchung 5 wird im Bereich der Soft-Reduction-Strecke III ganz oder teilweise zurückgedrückt. Die durchgezogene Linie zeigt die Querschnittskontur des ausgebauchten Stranges. Die gestrichelte Linie 5' zeigt die Kontur des Stranges nach dem Verlassen der Soft-Reduction-Strecke.

## Patentansprüche

1. Verfahren zum Stranggießen von Brammen, insbesondere von Dünnbrammen, in einer Stranggießanlage mit einer Strangführung (20), umfassend unterhalb einer Kokille (1) im lichten Abstand einstellbare Strangführungssegmente (2.1 - 2.n) insbesondere mit Rollenpaaren (3, 3'), wobei zur Verminderung von Seigerungen und Kernporositäten der Gießstrang (4) im Bereich seiner Resterstarrung durch Anstellung der Strangführungssegmente in der Dicke reduziert wird (Soft-Reduction),
**dadurch gekennzeichnet,**
**dass** der Gießstrang (4) vor dem Bereich der Soft-Reduction-Strecke (III) durch entsprechende Maulweiten-Einstellung (W) der Segmente (2.1 bis 2.n) infolge des ferrostatischen Innendrucks mit einer gezielten Ausbauchung (5) versehen wird, und dass die Ausbauchung (5) in der Segmentführung der Soft-Reduction-Strecke ganz oder teilweise auf die Strangdicke zurückgedrückt wird, in der die Resterstarrung stattfindet.

2. Verfahren nach Anspruch 1,
**dadurch gekennzeichnet,**
**daß** die Maulweite (W) mindestens eines Segments (2.1 bis 2.n) vor der Soft-Reduction-Strecke (III) auf ein Maß größer als die Austrittsdicke der Kokille (1) eingestellt wird.

3. Verfahren nach Anspruch 1 oder 2,
**dadurch gekennzeichnet,**
**dass** der Gießstrang (4) vor dem Bereich der Soft-Reduction-Strecke (III) bei veränderlich einstellbarer Maulweite (W) der Segmente (2.1 bis 2.n) in wenigstens einem Segment (2.2) zuerst in einem Streckenbereich (IIa) mit sich verringernder Maulweite (-W) im kemflüssigen Bereich reduziert wird ("Liquid-Core-Reduction") und anschließend einen Streckenbereich (IIb) sich vergrößernder Maulweite (+W) durchläuft, und danach in weiteren Segmenten (2.3 bis 2.n) in eine bis zur Sumpfspitze reichende Soft-Reduction-Strecke (III) einmündet.

4. Verfahren nach Anspruch 3,
**dadurch gekennzeichnet,**
**daß** die Maulweite (W) wenigstens eines Segments (2.1 bis 2.n) vor der Soft-Reduction-Strecke (III) auf ein größeres Maß eingestellt wird als die Strangdicke nach der Liquid Core Reduction Strecke.

5. Verfahren nach mindestens einem der Ansprüche 1 bis 4,
**dadurch gekennzeichnet,**
**daß** die Maulweiteneinstellung der Segmente (2.1 bis 2.n) parallel oder konisch zu dem Gießstrang erfolgt.

6. Verfahren nach mindestens einem der vorhergehenden Ansprüche 1 bis 5,
**dadurch gekennzeichnet,**
**dass** die Maulweite (W) vor dem Bereich der Soft-Reduction (III) linear vergrößert wird.

7. Verfahren nach mindestens einem der vorhergehenden Ansprüche 1 bis 6,
**dadurch gekennzeichnet,**
**dass** die Maulweite (W) vor dem Bereich (III) der Soft-Reduction nicht-linear vergrößert wird.

8. Verfahren nach mindestens einem der vorhergehenden Ansprüche 1 bis 7,
**dadurch gekennzeichnet,**
**dass** bei der Herstellung von Dünnbrammen die Vergrößerung der Maulweite (+W) zwischen 1 und 8 mm eingestellt wird.

9. Verfahren nach mindestens einem der vorhergehenden Ansprüche 1 bis 8,
**dadurch gekennzeichnet,**
**dass** bei der Herstellung von Brammen eine Vergrößerung der Maulweite (+W) zwischen 3 und 20 mm eingestellt wird.

10. Verfahren nach mindestens einem der vorhergehenden Ansprüche 1 bis 9,
**dadurch gekennzeichnet,**
**dass** der Bereich vergrößerter Maulweite (+W) zwischen den Bereichen von Liquid-Core-Reduction (lla) und Soft-Reduction (III) angeordnet wird.

11. Verfahren nach mindestens einem der vorhergehenden Ansprüche 1 bis 10,
**dadurch gekennzeichnet,**
**daß** der Gießstrang (4) zuerst eine parallele Strecke (I) unterhalb der Kokille (1) in wenigstens einem ersten Segment (2.1) durchläuft und sich der Streckenbereich (II a) der Liquid-Core-Reduction und der Streckenbereich (III) der Soft-Reduction anschließen.

## Claims

1. Method of continuous casting of slabs, particularly of thin slabs, in a continuous casting plant with a strip guide (20), comprising, below a mould (1), strip guide segments (2.1 - 2.n), which are adjustable in clear spacing, particularly with roller pairs (3, 3'), wherein for avoidance of liquations and core porosities the cast strip (5) is reduced in thickness in the region of its residual hardening by adjustment of the strip guide segments (soft reduction), **characterised in that** the cast strip (4) is provided in front of the region of the soft reduction path (III) with a selective convexity (5) by appropriate mouth width adjustment (W) of the segments (2.1 to 2.n) as a consequence of ferrostatic internal pressure and that the convexity (5) is entirely or partly pressed back to the strip thickness in the segment guide of the soft reduction path in which the residual hardening takes place.

2. Method according to claim 1, **characterised in that** the mouth width (W) of at least one segment (2.1 to 2.n) is adjusted before the soft reduction path (III) to a dimension greater than the exit thickness of the mould (1).

3. Method according to claim 1 or 2, **characterised in that** the cast strip (4) before the region of the soft reduction path (III) is reduced, in the case of variably adjustable mouth width (W) of the segments (2.1 to 2.n), in at least one segment (2.2) initially in a path region (IIa) with reducing mouth width (-W) in the liquid core region ("liquid core reduction") and subsequently runs through a path region (IIb) of enlarging mouth width (+W), and thereafter in further segments (2.3 to 2.n) opens into a soft reduction path (III) reaching up to the end of the liquid phase.

4. Method according to claim 3, **characterised in that** the mouth width (W) of at least one segment (2.1 to 2.n) is adjusted before the soft reduction path (III) to a larger dimension than the strip thickness after the liquid core reduction path.

5. Method according to at least one of claims 1 to 4, **characterised in that** the mouth width adjustment of the segments (2.1 to 2.n) takes place parallelly or conically relative to the cast strip.

6. Method according to at least one of the preceding claims 1 to 5, **characterised in that** the mouth width (W) is linearly enlarged before the region of the soft reduction (III).

7. Method according to at least one of the preceding claims 1 to 6, **characterised in that** the mouth width (W) is non-linearly enlarged before the region (III) of the soft reduction.

8. Method according to at least one of the preceding claims 1 to 7, **characterised in that** in the case of production of thin slabs the enlargement of the mouth width (+W) is adjusted to between 1 and 8 millimetres.

9. Method according to at least one of the preceding claims 1 to 8, **characterised in that** in the case of production of slabs an enlargement of the mouth width (+W) is adjusted to between 3 and 20 millimetres.

10. Method according to at least one of the preceding claims 1 to 9, **characterised in that** the region of enlarged mouth width (+W) is arranged between the regions of liquid core reduction (IIa) and soft reduction (III).

11. Method according to at least one of the preceding claims 1 to 10, **characterised in that** the cast strip (4) initially runs through a parallel path (I) below the mould (1) in at least one first segment (2.1), and the path region (IIa) of the liquid core reduction and the path region (III) of the soft reduction adjoin one another.

## Revendications

1. Procédé pour la coulée continue de brames, en particulier de brames minces, dans une installation de coulée continue avec un guidage du brin (20), comprenant des segments (2.1 - 2.n) de guidage de brin sous une lingotière (1), avec un écartement réglable, en particulier avec des paires de rouleaux (3, 3'), l'épaisseur du brin (4) étant réduite dans la zone de sa solidification résiduelle par réglage des segments de guidage du brin (réduction douce) en vue de réduire les ressuages et les porosités du noyau du brin coulé (4), **caractérisé en ce que** le brin coulé (4), avant la zone de la réduction douce (III), est pourvu d'un renflement (5) ciblé par un réglage (W) correspondant de la largeur de l'ouverture des segments (2.1 - 2.n) suite à la pression interne ferrostatique et **en ce que** le renflement (5), dans le guidage des segments de la zone de réduction douce, est réduit totalement ou partiellement à l'épaisseur du brin dans laquelle la solidification résiduelle a lieu.

2. Procédé selon la revendication 1, **caractérisé en ce que** la largeur de l'ouverture (W) d'au moins un segment (2.1 - 2.n) est réglée avant la zone de réduction douce (III) à une dimension supérieure à l'épaisseur de sortie de la lingotière (1).

3. Procédé selon la revendication 1 ou 2, **caractérisé en ce que** le brin coulé (4), avant la zone de la réduction douce (III), avec une largeur d'ouverture (W) réglable de manière variable des segments (2.1 - 2.n), est d'abord réduit dans au moins un segment (2.2) dans une zone (IIa) avec une largeur d'ouverture qui diminue (-W) dans la zone à noyau liquide ("réduction du noyau liquide") puis il passe dans une zone (IIb) avec une largeur d'ouverture qui s'agrandit (+W) puis débouche dans d'autres segments (2.3 - 2.n) dans une zone de réduction douce (III) s'étendant jusqu'à une pointe de bain.

4. Procédé selon la revendication 3, **caractérisé en ce que** la largeur d'ouverture (W) d'au moins un segment (2.1 à 2.n) est réglée avant la zone de réduction douce (III) à une dimension supérieure à l'épaisseur du brin après la zone de réduction du noyau liquide.

5. Procédé selon au moins l'une quelconque des revendications 1 à 4, **caractérisé en ce que** le réglage de la largeur de l'ouverture des segments (21.1 à 2.n) est parallèle ou conique par rapport au brin coulé.

6. Procédé selon au moins l'une quelconque des revendications précédentes 1 à 5, **caractérisé en ce que** la largeur de l'ouverture (W) est agrandie linéairement avant la zone de la réduction douce (III).

7. Procédé selon au moins l'une quelconque des revendications précédentes 1 à 6, **caractérisé en ce que** la largeur de l'ouverture (W) est agrandie de manière non linéaire avant la zone de la réduction douce (III).

8. Procédé selon au moins l'une quelconque des revendications précédentes 1 à 7, **caractérisé en ce que** lors de la fabrication de brames minces, l'agrandissement de la largeur de l'ouverture (+W) est réglée entre 1 et 8 mm.

9. Procédé selon au moins l'une quelconque des revendications précédentes 1 à 8, **caractérisé en ce que** lors de la fabrication de brames, on règle un agrandissement de la largeur de l'ouverture (+W) entre 3 et 20 mm.

10. Procédé selon au moins l'une quelconque des revendications précédentes 1 à 9, **caractérisé en ce que** la zone de largeur de l'ouverture (+W) agrandie est disposée entre les zones de la réduction du noyau liquide (IIa) et la zone de réduction douce (III).

11. Procédé selon au moins l'une quelconque des revendications précédentes 1 à 10, **caractérisé en ce que** le brin coulé (4) passe d'abord dans une zone parallèle (I) sous la lingotière (1) dans au moins un premier segment (2.1) et la zone (IIa) de la réduction du noyau liquide et la zone (III) de réduction douce sont consécutives.
